# EUROPÄISCHE PATENTSCHRIFT

(11) **EP 0 285 566 B1**
(45) Veröffentlichungstag und Bekanntmachung des Hinweises auf die Patenterteilung: **04.03.1992**
(21) Anmeldenummer: 88810195.3
(22) Anmeldetag: 24.03.1988
(51) Int. Cl.: C22B 21/06

(54) **Verfahren zur Entfernung von Alkali- und Erdalkalimetallen aus Aluminiumschmelzen**
Process for removing alkali and earth alkali metals from aluminium melts
Procédé pour l'élimination de métaux alcalins et alcalino-terreux de bains d'aluminium

(30) Priorität: 30.03.1987 CH 1209/87
(43) Veröffentlichungstag der Anmeldung: 05.10.1988
(73) Patentinhaber: ALUSUISSE-LONZA SERVICES AG, 8034 Zürich (CH)
(72) Erfinder: Meier, Ernst, CH-3945 Steg (CH)

(56) Entgegenhaltungen:
- EP-A- 0 065 854
- EP-A- 0 112 024
- EP-A- 0 174 074
- AT-B- 367 458
- DE-A- 2 206 722
- DE-C- 900 391
- FR-A- 704 792
- FR-A- 724 553
- GB-A- 2 041 982
- GB-A- 2 054 396
- US-A- 3 305 351

## Beschreibung

Die Erfindung betrifft ein Verfahren zur Entfernung von Alkali- und Erdalkalimetallen aus Aluminiumschmelzen durch Einbringen von pulverförmigem Aluminiumfluorid in die Schmelze mittels eines Trägergases.

Elektrolysemetall weist oftmals einen beträchtlichen Gehalt an Alkali- und Erdalkalimetallen auf. Vor der Weiterverarbeitung derart kontaminierter Schmelzen, insbesondere vor dem Vergiessen zu Walzbarren, ist eine Herabsetzung der Konzentration der unerwünschten Begleitelemente in den meisten Fällen unumgänglich.

Aus der EP-A-0 065 854 ist ein Verfahren zur Entfernung von Alkali- und Erdalkalimetallen aus Aluminiumschmelzen bekannt, bei welchem pulverförmiges Aluminiumfluorid mittels eines Trägergases in einem Schub in einen in der Schmelze erzeugten Strudel eingetragen wird. Die Behandlung erfolgt in einem zylindrischen Behälter mit einem Fassungsvermögen von 3 - 5 Tonnen Aluminiumschmelze. Mit diesem Verfahren lassen sich kleinere Chargen von Aluminiumschmelzen in verhältnismässig kurzer Zeit wirkungsvoll reinigen. Allerdings ist die pro Tonne zu behandelnde Schmelze erforderliche Menge Aluminiumfluorid recht hoch. Zudem müssen spezielle Vorrichtungen zum Rühren der Schmelze bereitgestellt werden.

Angesichts dieser Gegebenheiten hat sich der Erfinder das Ziel gesetzt, ein Verfahren der eingangs erwähnten Art zu schaffen, mit welchem unter Beibehaltung eines hohen Reinigungswirkungsgrades der Verbrauch an Aluminiumfluorid möglichst niedrig gehalten werden kann. Ueberdies soll das Verfahren ohne grosse Umrüstung mit bestehenden Schmelzebehandlungseinrichtungen durchgeführt werden können.

Zur Lösung der gestellten Aufgabe führt, dass das Aluminiumfluorid dem Trägergas in einer Menge von 1 - 10 Gramm pro Minute bei einer Durchflussmenge des Trägergases zwischen 40 und 200 Liter pro Minute kontinuierlich zudosiert und das Gas/Pulver-Gemisch mittels Lanzen kontinuierlich in die auf einer Temperatur zwischen 690 und 780°C gehaltene Schmelze eingeleitet wird.

Die Eintragung von Aluminiumfluorid in die Schmelze in der Form eines Gas/Pulver-Gemisches hat zur Folge, dass das Aluminiumfluorid in der Schmelze in Gasblasen eingeschlossen ist und sich innerhalb der einzelnen Gasblasen in deren unterem Teil absetzt. Die eigentliche chemische Reaktion zwischen Alkali- und Erdalkalimetallen und dem Aluminiumfluorid findet somit an der Grenzfläche Gas/Schmelze während der Aufsteigphase der Gasblasen an die Schmelzeoberfläche statt. Es ist leicht einzusehen, dass eine verhältnismässig geringe Menge Aluminiumfluorid genügt, um den unteren Teil der Gasblasenoberfläche zu bedecken. Es hat sich zudem herausgestellt, dass das mit einem Trägergas eingetragene Aluminiumfluorid von der Schmelze besser benetzt wird als dies bei Verfahren mit direktem Pulvereintrag der Fall ist. Damit lässt sich auch der mit einer kleinen Menge Aluminiumfluorid erreichbare hohe Wirkungsgrad der Schmelzereinigung beim erfindungsgemässen Verfahren erklären.

An Stelle von reinem Aluminiumfluorid kann auch Aluminiumfluorid von geringerem Reinheitsgrad, d. h. mit einem Gehalt von bis zu etwa 20 % Aluminiumoxid, eingesetzt werden. Ebenfalls geeignet ist Kryolith mit einem Ueberschussgehalt an Aluminiumfluorid.

Als bevorzugtes Trägergas wird Argon, gegebenenfalls mit einem Zusatz eines halogensubstituierten Kohlenwasserstoffes, wie beispielsweise CCl₂F₂, verwendet. Es können jedoch auch andere Gase bzw. Gasgemische, wie sie bei der Schmelzebehandlung von Aluminium üblich sind, eingesetzt werden.

Die Zudosierung von Aluminiumfluorid zum Trägergas kann auf einfache und wirkungsvolle Weise über einen Strahlmischer erfolgen, wie er etwa in der US-A-4 295 883 zur Einleitung von Gasen in einen Schmelzestrom beschrieben ist. Das strömende Gas erzeugt im Strahlmischer einen Unterdruck, wodurch das Aluminiumfluorid in den Strahlmischer eingesaugt und im Gasstrom verwirbelt wird.

Das erfindungsgemässe Verfahren eignet sich insbesondere zum Entfernen von Natrium und Lithium aus Aluminium-Magnesium-Legierungsschmelzen und lässt sich ohne grosse Umrüstung mit den üblichen Schmelzeöfen mit Spülgasbehandlung realisieren. Hierzu wird das Aluminiumfluorid, gegebenenfalls über einen Strahlmischer, in die Gaszufuhrleitung eingespiesen.

Die Vorteilhaftigkeit des erfindungsgemässen Verfahrens wird nachstehend anhand eines Ausführungsbeispieles gezeigt.

In einem Herdofen wurden 28 Tonnen Schmelze einer Aluminium-Magnesium-Legierung der Gattung AlMg3 auf einer Temperatur von 740 +/- 10°C gehalten und während 2,5 Stunden mittels eines Gas/Pulver-Gemisches mit Aluminiumfluorid behandelt. Ueber sechs von einer Hauptgasleitung gespiesene Graphitlanzen wurde ein Gasgemisch aus 93 % Argon und 7 % CCl₂F₂ in einer Menge von 150 Litern pro Minute in die Schmelze eingeleitet. Die Zufuhr von pulverförmigem Aluminiumfluorid erfolgte über einen in die Hauptgasleitung eingebauten Strahlmischer. Das in einem oberhalb des Strahlmischers angeordneten Vorratsbehälter gelagerte Aluminiumfluorid wurde dem Strahlmischer über einen Verbindungsschlauch als Rieselstrom in einer Menge von 3,5 Gramm pro Minute zugeführt. Ein senkrecht stehendes, in den Verbindungsschlauch eingefügtes Rohrstück mit entsprechend angepasstem Innendurchmesser diente hierbei als Dosiervorrichtung.

Der Natriumgehalt der Metallschmelze betrug vor der Behandlung 29 ppm, nach der Behandlung 2 ppm. Während der Behandlungsdauer von 2,5 Stunden wurden somit insgesamt nur 525 Gramm Aluminiumfluorid verbraucht, entsprechend 18 Gramm pro Tonne behandelte Metallschmelze.

## Patentansprüche

1. Verfahren zur Entfernung von Alkali- und Erdalkalimetallen aus Aluminiumschmelzen durch Einbringen von pulverförmigem Aluminiumfluorid in die Schmelze mittels eines Trägergases,
dadurch gekennzeichnet, dass
das Aluminiumfluorid dem Trägergas in einer Menge von 1 - 10 Gramm pro Minute bei einer Durchflussmenge des Trägergases zwischen 40 und 200 Liter pro Minute kontinuierlich zudosiert und das Gas/Pulver-Gemisch mittels Lanzen kontinuierlich in die auf einer Temperatur zwischen 690 und 780°C gehaltene Schmelze eingeleitet wird.

2. Verfahren nach Anspruch 1, dadurch gekennzeichnet, dass Aluminiumfluorid von geringerem Reinheitsgrad oder Kryolith mit einem Ueberschussgehalt an Aluminiumfluorid eingesetzt wird.

3. Verfahren nach einem der Ansprüche 1 oder 2, dadurch gekennzeichnet, dass als Trägergas Argon, gegebenenfalls mit einem Zusatz eines halogensubstituierten Kohlenwasserstoffes, verwendet wird.

4. Verfahren nach einem der Ansprüche 1 bis 3, dadurch gekennzeichnet, dass das Aluminiumfluorid mittels eines Strahlmischers dem Trägergas zudosiert wird.

5. Anwendung des Verfahrens nach einem der Ansprüche 1 bis 4 zur Entfernung von Natrium und Lithium aus Aluminium-Magnesium-Legierungsschmelzen.

## Claims

1. Process for removing alkali and alkaline earth metals from aluminium melts by introducing pulverulent aluminium fluoride into the melt by means of a carrier gas,
characterised in that
the aluminium fluoride is metered continuously to the carrier gas in an amount of 1 - 10 grams per minute at a carrier gas flow rate between 40 and 200 litres per minute, and the gas/powder mixture is introduced continuously into the melt kept at a temperature between 690 and 780°C by means of lances.

2. Process according to claim 1, characterised in that aluminium fluoride having a low degree of purity or cryolite having an excess content of aluminium fluoride is used.

3. Process according to one of claims 1 or 2, characterised in that argon, optionally with added halogen-substituted hydrocarbon, is used as carrier gas.

4. Process according to one of claims 1 to 3, characterised in that the aluminium fluoride is metered to the carrier gas by means of a jet mixer.

5. Use of the process according to one of claims 1 to 4 for removing sodium and lithium from aluminium-magnesium alloy melts.

## Revendications

1. Procédé d'enlèvement de métaux alcalins et alcalino-terreux de masses d'aluminium fondu par incorporation de fluorure d'aluminium pulvérulent dans la masse fondue au moyen d'un gaz vecteur,
caractérisé en ce que
le fluorure d'aluminium est ajouté continûment au gaz vecteur en une quantité de 1 à 10 g/min pour un débit du gaz vecteur compris entre 40 et 200 l/min et que le mélange gaz/poudre est introduit continûment au moyen de lances dans la masse fondue maintenue à une température comprise entre 690 et 780°C.

2. Procédé selon la revendication 1, caractérisé en ce que l'on utilise du fluorure d'aluminium de degré de pureté relativement faible ou de la cryolithe contenant un excès de fluorure d'aluminium.

3. Procédé selon l'une des revendications 1 ou 2, caractérisé en ce que l'on utilise comme gaz vecteur de l'argon, le cas échéant avec addition d'un hydrocarbure halogène-substitué.

4. Procédé selon l'une des revendications 1 à 3, caractérisé en ce que le fluorure d'aluminium est ajouté au gaz vecteur au moyen d'un agitateur au jet.

5. Application du procédé selon l'une des revendications 1 à 4 à l'enlèvement de sodium et de potassium dans des masses fondues d'alliage d'aluminium et de magnésium.
